# EUROPÄISCHE PATENTSCHRIFT

(11) **EP 3 899 063 B1**
(45) Veröffentlichungstag und Bekanntmachung des Hinweises auf die Patenterteilung: **30.08.2023**
(21) Anmeldenummer: 19829563.6
(22) Anmeldetag: 19.12.2019
(51) Int. Cl.: C22C 38/46, C22C 38/44, C22C 38/42, C22C 38/40, C22C 38/38, C22C 38/22, C21D 9/08, C21D 9/46, C21D 8/02, C21D 7/10, C21D 7/02, C21D 6/00, C22C 38/54, C22C 38/52, C22C 38/50, C22C 33/02, C22C 38/48, C22C 38/58, C22C 38/00

(54) **SUPERAUSTENITISCHER WERKSTOFF**
SUPER AUSTENITIC MATERIAL
MATÉRIAU SUPERAUSTÉNITIQUE

(30) Priorität: 20.12.2018 DE 102018133255
(43) Veröffentlichungstag der Anmeldung: 27.10.2021
(73) Patentinhaber: voestalpine BÖHLER Edelstahl GmbH & Co KG, 8605 Kapfenberg (AT)
(72) Erfinder: FLUCH, Rainer, 8642 St. Lorenzen im Mürztal (AT); KEPLINGER, Andreas, 8700 Leoben (AT)
(74) Vertreter: HGF
(86) Internationale Anmeldenummer: PCT/EP2019/086384
(87) Internationale Veröffentlichungsnummer: WO 2020/127788

(56) Entgegenhaltungen:
- EP-A2- 1 577 414
- EP-A2- 2 794 949
- DE-C1- 3 837 457
- JP-A- H09 279 315
- US-B2- 9 803 267

## Beschreibung

Die Erfindung betrifft einen superaustenitischen Werkstoff und ein Verfahren zu seiner Herstellung.

Derartige Werkstoffe werden z. B. im chemischen Anlagenbau oder in der Ölfeld- oder Gasfeldtechnik eingesetzt.

Eine Anforderung an derartige Materialien ist, dass diese einem korrosiven Angriff, insbesondere einem Angriff in Medien mit hohen Chlorid Konzentrationen widerstehen.

Derartige Materialien sind z.B. aus der CN 107876562 A, der CN 104195446 A oder DE 43 42 188 bekannt.

Aus der EP 1 069 202 A1 ist ein paramagnetischer, korrosionsbeständiger, austenitischer Stahl mit hoher Dehngrenze, Festigkeit und Zähigkeit bekannt, der insbesondere in Medien mit hoher Chlorid Konzentration korrosionsbeständig sein soll, wobei dieser Stahl 0,6 Gew.-% bis 1,4 Gew.-% Stickstoff enthalten soll, wobei 17 bis 24 Gew.-% Chrom, sowie Mangan und Stickstoff enthalten sind.

Aus der WO 02/02837 A1 ist ein korrosionsbeständiger Werkstoff für die Anwendung in Medien mit hoher Chlorid Konzentration in der Ölfeldtechnik bekannt. Hierbei handelt es sich um ein Chromnickelmolybdänsuperaustenit, der mit vergleichsweise niedrigen Stickstoffgehalten, jedoch sehr hohen Chrom- und sehr hohen Nickelgehalten ausgebildet ist. Die JP 2005 179733 A offenbart einen superaustenitischen Werkstoff.

Diese Chromnickelmolybdänstähle besitzen gegenüber den davor genannten Chrommanganstickstoffstählen üblicherweise noch ein verbessertes Korrosionsverhalten. Insgesamt sind Chrommanganstickstoffstähle eine eher kostengünstige Legierungszusammensetzung, die gleichwohl eine hervorragende Kombination aus Festigkeit, Zähigkeit und Korrosionsbeständigkeit bietet. Die genannten Chromnickelmolybdänstähle erreichen wesentlich höhere Korrosionsbeständigkeiten als Chrommanganstickstoffstähle, sind jedoch aufgrund des sehr hohen Nickelgehaltes mit wesentlich höheren Kosten verbunden.

Kennwerte für die Korrosionsbeständigkeit sind unter anderem der sogenannte PREN₁₆-Wert, wobei es auch üblich ist, die sogenannte pitting equivalent number mittels MARC zu definieren, wobei ein Superaustenit mit einer PREN₁₆ zu o>42 gekennzeichnet ist, wobei PREN = % Cr + 3,3 x % Mo + 16 x % N ist.

Die bekannte MARC-Formel zur Beschreibung des Lochfraßwiderstands für derartige Stähle lautet wie folgt: MARC = % Cr + 3,3 x % Mo + 20 x % N + 20 x % C - 0,25 x % Ni - 0,5 x % Mn.

Vergleichbare Stahlgüten sind auch für die Verwendung als Schiffbaustähle für Unterseeboote bekannt, wobei es sich hierbei um Chromnickelmanganstickstoffstähle handelt, die zudem mit Niob legiert sind, um den Kohlenstoff zu stabilisieren, was jedoch die Kerbschlagzähigkeit verschlechtert. Diese Stähle besitzen grundsätzlich wenig Mangan und besitzen hierdurch eine relativ gute Korrosionsbeständigkeit, erreichen jedoch nicht die Festigkeit von Schwerstangengüten.

Bekannte Superaustenite weisen für gewöhnlich Molybdängehalte > 4% auf, um die hohe Korrosionsbeständigkeit zu erreichen. Jedoch erhöht Molybdän die Neigung zu Seigerungen und somit eine erhöhte Anfälligkeit für Ausscheidungen (bevorzugt Sigma- oder Chi-Phasen), was zur Folge hat, dass diese Legierungen eine Homogenisierungsglühung benötigen bzw. bei Werten über 6% Molybdän ein Umschmelzen zur Reduzierung der Seigerungen notwendig ist.

Aufgabe der Erfindung ist es, einen superaustenitischen, hochfesten und zähen Werkstoff zu schaffen, der in vergleichsweise einfacher und kostengünstiger Weise erzeugt werden kann.

Die Aufgabe wird mit einem Werkstoff mit den Merkmalen des Anspruchs 1 gelöst. Vorteilhafte Weiterbildungen sind in Unteransprüchen gekennzeichnet.

Es ist darüber hinaus eine Aufgabe der Erfindung, ein Verfahren zum Herstellen des Werkstoffs zu schaffen.

Die Aufgabe wird mit den Merkmalen des Anspruch 18 gelöst. Vorteilhafte Weiterbildungen sind in den hiervon abhängigen Unteransprüchen gekennzeichnet.

Werden nachfolgend Prozentangaben gemacht, sind dies immer Gew.-% (Gewichtsprozent).

Erfindungsgemäß soll der Werkstoff, insbesondere in der Messgeräteindustrie und insbesondere auch in der Uhrenindustrie insbesondere als Gehäuse für hochempfindliche Messgeräte sowie für Schraubentragachsenantriebe, Pumpen, flexible Rohre, Drahtführungen, dem chemischen Apparatebau und Meerwasseraufbereitungsanlagen verwendet werden,
wobei er ein vollkommen austenitisches Gefüge auch nach einer optionalen Kaltumformung besitzen soll nach der Kaltverfestigung soll die Dehngrenze bei R_{p0,2}>1000 MPa liegen.

Die erfindungsgemäße Legierung besitzt insbesondere die nachfolgende Zusammensetzung:

| Elemente | bevorzugt | weiter bevorzugt |
|---|---|---|
| Kohlenstoff (C) | 0,01 - 0,20 | 0,01 - 0,1 |
| Silizium (Si) | < 0,5 | < 0,5 |
| Mangan (Mn) | 4,0 - 7,0 | 5,0 - 6,0 |
| Phosphor (P) | < 0,05 | < 0,05 |
| Schwefel (S) | < 0,005 | < 0,005 |
| Eisen (Fe) | Rest | Rest |
| Chrom (Cr) | 24,0 - 28,0 | 26,0 - 28,0 |
| Molybdän (Mo) | 2,5 - 3,5 | 2,5 - 3,5 |
| Nickel (Ni) | 12,0 - 15,5 | 13,0 - 15,0 |
| Vanadium (V) | < 0,3 | Unter Nachweisgrenze |
| Wolfram (W) | < 0,1 | Unter Nachweisgrenze |
| Kupfer (Cu) | < 0,15 | Unter Nachweisgrenze |
| Kobalt (Co) | < 0,5 | Unter Nachweisgrenze |
| Titan (Ti) | < 0,05 | Unter Nachweisgrenze |
| Aluminium (Al) | < 0,1 | < 0,1 |
| Niob (Nb) | < 0,025 | Unter Nachweisgrenze |
| Bor (B) | < 0,005 | < 0,005 |
| Stickstoff (N) | 0,52 - 0,85 | 0,54 - 0,80 |

Mit einer solchen Legierung werden die positiven Eigenschaften der unterschiedlichen bekannten Stahlgüten in synergistischer und überraschender Weise zusammengeführt.

Grundsätzlich soll der erfindungsgemäße Stahl ausscheidungsfrei vorliegen, da Ausscheidungen negativ sind für die Zähigkeit und die Korrosionsbeständigkeit.

Nach dem Warmumformschritt dem der Gussblock unterworfen wurde, liegt die Dehngrenze bei R_{p0,2}>450 MPa und kann ohne weiteres Werte >500 MPa erreichen, wobei die Kerbschlagarbeit bei 20°C größer 350 J liegt und auch Werte bis 440 J erreicht werden.

Nach der Kaltverfestigung liegt die Dehngrenze sicher bei R_{p0,2}>1000 MPa und wobei in der Praxis Werte bis 1100 MPa erreicht werden, wobei kaltverfestigt die Kerbschlagarbeit bei 20°C sicher größer 80J liegt, wobei in der Praxis Werte von 200 J erreicht werden.

Die Kerbschlagarbeit wurde nach DIN EN ISO 148-1 bestimmt.

Diese ausgezeichnete Kombination von Festigkeit und Zähigkeit war bislang nicht erreichbar und auch nicht erwartbar und wird durch die spezielle Legierungslage nach der Erfindung bewirkt, die diesen synergistischen Effekt erzeugt.

Erfindungsgemäß können Werte für das Produkt aus Zugfestigkeit Rm mit Kerbschlagzähigkeit KV von mehr als 100000 MPa J bevorzugt > 200000 MPa J besonders bevorzugt > 300000 MPa J erreicht werden.

Bei der erfindungsgemäßen Legierung ist völlig überraschend, dass sich sehr hohe Stickstoffwerte einstellen lassen, welches für die Festigkeit ausgesprochen gut ist, wobei diese Stickstoffwerte überraschenderweise über denen liegen, die in der Fachliteratur als möglich angegeben werden. Laut empirischen Methoden wären die hohen Stickstoffgehalte der erfindungsgemäßen Legierung überhaupt nicht möglich.

Im Folgenden werden die jeweiligen Elemente und gegebenenfalls im Zusammenwirken mit den übrigen Legierungsbestandteilen näher beschrieben. Alle Angaben bzgl. der Legierungszusammensetzung werden in Gewichtsprozent (Gew.-%) angeführt. Obere und untere Grenzen der einzelnen Legierungselemente können innerhalb der Grenzen der Ansprüche frei miteinander kombiniert werden.

Kohlenstoff ist in Gehalten von 0,01 bis bis zu 0,25% enthalten. Kohlenstoff ist ein Austenitbildner und wirkt sich in Bezug auf hohe mechanische Kennwerte günstig aus. Im Hinblick auf eine Vermeidung von karbidischen Ausscheidungen sollte der Kohlenstoffgehalt zwischen 0,01 und 0,20 Gew.-% insbesondere zwischen 0,01 und 0,10 Gew.-% eingestellt werden.

Silizium ist in Gehalten < 0,5 Gew.-% vorgesehen und dient in der Hauptsache der Desoxidation des Stahls. Die angegebene Obergrenze vermeidet sicher eine Ausbildung intermetallischer Phasen. Da Silizium überdies ein Ferritbildner ist, ist auch diesbezüglich die Obergrenze mit einem Sicherheitsbereich gewählt. Insbesondere kann Silizium in Gehalten von 0,1 - 0,3 Gew.-% vorgesehen sein.

Mangan ist in Gehalten von 3,0 - 8,0 Gew.-% enthalten. Dies ist gegenüber Werkstoffen nach dem Stand der Technik ein ausgesprochen niedriger Wert. Bislang wurde angenommen, dass Mangangehalte von mehr als 19 Gew.-%, möglichst mehr als 20 Gew.-% für eine hohe Stickstofflöslichkeit notwendig sind. Überraschenderweise hat sich bei der vorliegenden Legierung ergeben, dass auch mit den erfindungsgemäß niedrigen Mangangehalten eine Stickstofflöslichkeit erzielt wir, die über dem, was nach der herrschenden Fachmeinung möglich ist, liegt. Zudem wurde bislang angenommen, dass eine gute Korrosionsbeständigkeit mit sehr hohen Mangangehalten einhergeht, jedoch hat sich erfindungsgemäß ergeben, dass durch nicht aufgeklärte synergistische Effekte bei der vorliegenden Legierung dies offenbar nicht notwendig ist. Die untere Grenze für Mangan kann bei 3,5 oder 4,0 oder 4,5 oder 5,0 % gewählt werden. Die obere Grenze für Mangan kann bei 6,0 oder 6,5 oder 7,0 oder 7,5 % gewählt werden.

Chrom erweist sich in Gehalten von 17 Gew.-% oder mehr als für eine höhere Korrosionsbeständigkeit notwendig. Nach der Erfindung sind mindestens 24,0% und höchstens 30% Chrom enthalten. Bislang wurde angenommen, dass höhere Gehalte als 24 Gew.-% sich nachteilig auf die magnetische Permeabilität auswirken, weil Chrom zu den ferritstabilisierenden Elementen zählt. Dem gegenüber konnte bei der erfindungsgemäßen Legierung festgestellt werden, dass selbst sehr hohe Chromgehalte oberhalb von 23% die magnetische Permeabilität in der vorliegenden Legierung nicht negativ beeinflussen, jedoch bekanntermaßen die Beständigkeit gegen Lochfraß und Spannungsrisskorrosion optimal beeinflusst werden. Die untere Grenze für Chrom kann bei 25 oder 26 % gewählt werden. Die obere Grenze für Chrom kann bei 28 oder 29% gewählt werden.

Molybdän ist ein Element, welches wesentlich zur Korrosionsbeständigkeit im Allgemeinen und zur Lochfraßkorrosionsbeständigkeit im Besonderen beiträgt, wobei die Wirkung von Molybdän durch Nickel verstärkt wird. Erfindungsgemäß werden 2,0 bis 4 Gew.-% Molybdän zugesetzt. Die untere Grenze für Molybdän kann bei 2,1 oder 2,2 oder 2,3 oder 2,4 oder 2,5 % gewählt werden. Die obere Grenze für Molybdän kann bei 3,5 oder 3,6 oder 3,7 oder 3,8 oder 3,9% gewählt werden. Höhere Gehalte an Molybdän machen eine ESU-Behandlung zwingend notwendig, um Seigerungen auszuschließen. Umschmelzverfahren sind sehr aufwendig und teuer. Deshalb sollen erfindungsgemäß DESU- oder ESU-Routen vermieden werden.

Wolfram ist erfindungsgemäß in Gehalten unter 0,5% anwesend und trägt zur Steigerung der Korrosionsbeständigkeit bei. Die obere Grenze für Wolfram kann bei 0,4 oder 0,3 oder 0,2 oder 0,1 % oder unter der Nachweisgrenze (d.h. ohne jegliche bewusste Zulegierung) gewählt werden.

Nickel ist erfindungsgemäß in Gehalten von 10 bis 16% anwesend, wodurch in chloridhaltigen Medien eine hohe Spannungsrisskorrosionsbeständigkeit erreicht wird. Die untere Grenze für Nickel kann bei 11 oder 12 oder 13 % gewählt werden. Die obere Grenze für Nickel kann bei 15 oder 15,5% gewählt werden.

Obwohl laut Literatur das Zulegieren von Kupfer als vorteilhaft für die Beständigkeit in Schwefelsäure beschrieben wird, zeigt sich erfindungsgemäß, dass Kupfer bei Werten > 0,5 % die Neigung zur Ausscheidung von Chromnitriden erhöht, was sich negativ auf die Korrosionseigenschaften auswirkt. Erfindungsgemäß wurde der obere Grenzwert für Kupfer auf < 0,5 % bevorzugt unter 0,15 %, am bevorzugtesten unter der Nachweisgrenze festgelegt. Kobalt kann in Gehalten bis 5 Gew.-% insbesondere zur Substitution von Nickel vorgesehen sein. Die obere Grenze für Kobalt kann bei 5 oder 3 oder 1 oder 0,5 oder 0,4 oder 0,3 oder 0,2 oder 0,1 % oder unter der Nachweisgrenze (d.h. ohne jegliche bewusste Zulegierung) gewählt werden.

Stickstoff ist in Gehalten von 0,50 bis 0,90 Gew.-% enthalten, um eine hohe Festigkeit sicherzustellen. Weiter trägt Stickstoff zur Korrosionsbeständigkeit bei und ist ein starker Austenitbildner, weshalb höhere Gehalte als 0,50 Gew.-%, insbesondere höher als 0,52 Gew.-% günstig sind. Um stickstoffhaltige Ausscheidungen, insbesondere Chromnitrid, zu vermeiden, ist die Obergrenze des Stickstoffs auf 0,90 Gew.-% begrenzt, wobei sich erwiesen hat, dass trotz des sehr geringen Mangangehaltes im Gegensatz zu bekannten Legierungen, diese hohen Stickstoffgehalte in der Legierung erzielbar sind. Aufgrund der guten Stickstofflöslichkeit einerseits und der Nachteile, die mit höheren Gehalten an Stickstoff, insbesondere über 0,90% erhalten werden, verbietet sich jede Druckaufstickung im Rahmen einer DESU-Route sogar. Durch den erfindungsgemäß niedrigen und durch Chrom und Stickstoff kompensierten Molybdängehalt, ist dies auch nicht notwendig. Insbesondere vorteilhaft ist es, wenn das Verhältnis Stickstoff zu Kohlenstoff größer 15 ist. Die untere Grenze für Stickstoff kann bei 0,52 oder 0,54 oder 0,60 oder 0,65 % gewählt werden. Die obere Grenze für Stickstoff kann bei 0,80 oder 0,85% gewählt werden.

Laut dem allgemeinen Stand der Technik (V.G. Gavriljuk, H.Berns; "High Nitrogen Steels, S. 264, 1999) erreichen unter Atmosphärendruck erschmolzene CrNiMn(Mo) austenitische Stähle, wie der vorliegende, Stickstoffgehalte von 0,2 bis 0,5 %. Nur Chrommanganmolybdänaustenite erreichen dabei Stickstoffgehalte von 0,5 bis 1 %.

Erfindungsgemäß ist von Vorteil, dass gleichwohl sehr hohe Stickstoffgehalte erreicht werden und kein Druckaufsticken notwendig ist.

Zudem können als weitere Legierungsbestandteile Bor, Aluminium und Schwefel enthalten sein, jedoch lediglich optional. Die Legierungsbestandteile Vanadium und Titan sind in der vorliegenden Stahllegierung nicht notwendigerweise enthalten. Obwohl diese Elemente positiv zur Löslichkeit von Stickstoff beitragen, kann auch bei deren Abwesenheit die erfindungsgemäß hohe Stickstofflöslichkeit geboten werden.

Niob soll in der erfindungsgemäßen Legierung nicht enthalten sein, da es Ausscheidungen bilden kann welche die Zähigkeit herabsetzt. Historisch wurde Niob nur zur Abbindung von Kohlenstoff verwendet, was bei der erfindungsgemäßen Legierung nicht notwendig ist. Die Gehalte von Niob sind bis 0,1% noch tolerierbar, sollten aber den Gehalt unvermeidlicher Verunreinigungen nicht übersteigen.

Die Erfindung wird anhand einer Zeichnung beispielhaft erläutert. Es zeigen dabei:
- Figur 1:: eine Tabelle mit den Legierungselementen;
- Figur 2:: stark schematisiert den Herstellungsweg und seine Alternativen;
- Figur 3:: eine Tabelle mit drei unterschiedlichen Legierungen innerhalb des erfindungsgemäßen Konzepts und den daraus resultierenden Ist-Werten des Stickstoffgehaltes gegen die rechnerische Stickstofflöslichkeit einer derartigen Legierung laut geltender Lehrmeinung;
- Figur 4:: die mechanischen Eigenschaften der in Figur 3 genannten Beispiele;
- Figur 5:: Legierungen und ihr Einsatzbereich.

Die Bestandteile werden unter atmosphärischen Bedingungen erschmolzen und anschließend sekundärmetallurgisch weiter behandelt. Anschließend werden Blöcke gegossen, die direkt anschließend warmumgeformt werden.

Direkt anschließend im Sinne der Erfindung bedeutet, dass kein zusätzlicher Umschmelzprozess wie zb. Elektroschlacke-Umschmelzung (ESU) oder Druck-Elektroschlackeumschmelzung (DESU) erfolgt.

Erfindungsgemäß ist es vorteilhaft, wenn der folgende Zusammenhang gilt:
MARCₒₚₜ: 40 < wt%Cr + 3,3 x wt%Mo + 20 x wt%C + 20 x wt%N - 0,5 x wt%Mn Die MARC-Formel ist dahingehende optimiert, dass herausgefunden wurde, dass der sonst übliche Abzug von Nickel für das erfindungsgemäße System nicht zutrifft sowie der Grenzwert von 40 notwendig ist.

Anschließend erfolgen bei Bedarf Kaltumformschritte, bei denen eine Kaltverfestigung stattfindet, und anschließend die mechanische Bearbeitung, die insbesondere ein Drehen, Fräsen oder Schälen sein kann.

In Figur 2 sind beispielhaft die möglichen Verfahrensrouten für die Fertigung der erfindungsgemäßen Legierungszusammensetzung dargestellt. Exemplarisch wird nun eine mögliche Route beschrieben. Im Vakuuminduktionsschmelzaggregat (VID) wird Schmelzgut gleichzeitig erschmolzen und sekundärmetallurgisch behandelt. Im Anschluss wird die Schmelze in Kokillen (Ingot) gegossen und erstarrt dort zu Blöcken. Diese werden danach in mehreren Schritten warmumgeformt. Z.B. auf der Langschmiedemaschine (Rotary Forging Machine) vorgeschmiedet und im Mehrlinienwalzwerk (Multiline Rolling Mill) auf End-maß gebracht. Je nach Anforderungen kann noch ein Wärmebehandlungsschritt erfolgen.

Um die Festigkeit weiter zu erhöhen kann der Kaltumformungsschritt mittels Drahtziehen durchgeführt werden.

Ein erfindungsgemäßer superaustenitischer Werkstoff kann nicht nur über die beschriebenen (und insbesondere in Figur 2 dargestellten) Herstellungsrouten erzeugt werden, die vorteilhaften Eigenschaften der erfindungsgemäßen Legierung lassen sich auch durch einen pulvermetallurgischen Erzeugungsweg erzielen lassen.

In Figur 3 sind drei unterschiedliche Varianten innerhalb der erfindungsgemäßen Legierungszusammensetzungen gezeigt, mit den jeweils gemessenen Stickstoffwerten, die sich bei der erfindungsgemäßen Verfahrensweise in Verbindung mit den erfindungsgemäßen Legierungen ergeben haben. Diese sehr hohen Stickstoffanteile stehen im Widerspruch zu den in den rechten Spalten angegebenen Stickstofflöslichkeit nach Stein, Satir, Kowandar und Medovar aus "On restricting aspects in the production of non-magnetic Cr-Mn-N-alloy steels, Saller, 2005." Bei Medovar sind unterschiedliche Temperaturen angegeben. Es ist jedoch erkennbar, dass die hohen Stickstoffwerte die theoretisch zu erwartenden weit übersteigen.

In Figur 4 werden die drei Legierungen aus Figur 3 nach einem erfindungsgemäßen Verfahren hergestellt und einer Kaltverfestigung unterzogen.

Nach dieser Kaltverfestigung lag R_{p0,2} bei alle drei Werkstoffen bei etwa 1000 MPa und die Zugfestigkeit Rm jeweils zwischen 1100 MPa und 1250 MPa. Zusätzlich lag die Kerbschlagarbeit bei hervorragenden 270 J bis sogar über 300 J (Legierung C - 329,5 J).

Damit konnten ausgezeichnete Kombination an Festigkeit und Zähigkeit erreicht werden, wobei das Produkt aus Rm*KV bei allen drei Beispielen mehr als 300000 MPa J betrug.

Dies ist umso erstaunlicher, als dass bei der erfindungsgemäßen Legierung ein Weg gegangen wurde, der eine hohe Stickstofflöslichkeit eben nicht zu erwarten lässt, insbesondere weil der die Stickstofflöslichkeit stark positiv beeinflussende Mangangehalt gegenüber bekannten entsprechenden Legierungen stark herabgesetzt ist.

Somit ist bei der Erfindung von Vorteil, dass ein austenitischer, hochfester Werkstoff mit erhöhter Korrosionsbeständigkeit und niedrigem Nickelgehalt geschaffen wird, der gleichzeitig hohe Festigkeit und paramagnetisches Verhalten zeigt. Auch nach Kaltumformung liegt ein vollkommen austenitisches Gefüge vor, so dass es gelungen ist, die positiven Eigenschaften eines kostengünstigen CrMnNi-Stahls mit den technischen herausragenden Eigenschaften eines CrNiMo-Stahls zu kombinieren.

Eine Besonderheit der Erfindung ist, dass aufgrund des hohen Stickstoffgehalts die Kaltverfestigungsrate höher ist, als bei anderen Superausteniten um dadurch Zugfestigkeiten (Rₘ)von 2500 MPa erreichen zu können. Dadurch ist es möglich als letzten Herstellungsschritt durch Ziehvorgänge oder andere Kaltumformverfahren bevorzugt Verfahren mit hohen Umformraten eine hohe Kaltverfestigung zu erreichen.

Typische Anwendungsbereiche der erfindungsgemäßen Werkstoffe sind der Schiffbau und hier insbesondere der U-Bootbau, der chemische Apparatebau, Meerwasseraufbereitungsanlagen, die Papierindustrie, Schrauben und Bolzen, flexible Pipes, sogenannte Wirelines, Completion Tools, Federn, Ventile, Umbilicals, Achsenantriebe, Pumpen. Dabei kann es je nach Einsatzgebiet zu geringfügigen Legierungsanpassungen kommen welche in Figur 5 dargestellt sind.

Speziell bei Anwendung wie Schrauben, Bolzen, flexible Pipes, Wirelines, Umbilicals etc., bei denen sehr hohe Festigkeiten gefordert werden, kann mittels Kaltverformen die Festigkeit wie bereits beschrieben noch weiter gesteigert werden.

## Patentansprüche

1. Superaustenitischer Werkstoff bestehend aus einer Legierung mit den folgenden Legierungselementen, alle Angaben in Gew.-% sowie unvermeidbaren Verunreinigungen:
Elemente
| | |
|---|---|
| Kohlenstoff (C) | 0,01 - 0,25 |
| Silizium (Si) | < 0,5 |
| Mangan (Mn) | 3,0 - 8,0 |
| Phosphor (P) | < 0,05 |
| Schwefel (S) | < 0,005 |
| Eisen (Fe) | Rest |
| Chrom (Cr) | 24,0 - 30,0 |
| Molybdän (Mo) | 2,0 - 4,0 |
| Nickel (Ni) | 12,0 - 16,0 |
| Vanadium (V) | < 0,5 |
| Wolfram (W) | < 0,5 |
| Kupfer (Cu) | < 0,5 |
| Kobalt (Co) | < 5,0 |
| Titan (Ti) | < 0,1 |
| Aluminium (Al) | < 0,2 |
| Niob (Nb) | < 0,1 |
| Bor (B) | < 0,01 |
| Stickstoff (N) | 0,50 - 0,90 |

2. Superaustenitischer Werkstoff nach Anspruch 1,
**dadurch gekennzeichnet, dass** die Legierung aus folgenden Elemente sowie unvermeidbaren Verunreinigungen besteht, alle Angaben in Gew.-%:
Elemente
| | |
|---|---|
| Kohlenstoff (C) | 0,01 - 0,20 |
| Silizium (Si) | < 0,5 |
| Mangan (Mn) | 4,0 - 7,0 |
| Phosphor (P) | < 0,05 |
| Schwefel (S) | < 0,005 |
| Eisen (Fe) | Rest |
| Chrom (Cr) | 24,0 - 28,0 |
| Molybdän (Mo) | 2,5 - 3,5 |
| Nickel (Ni) | 12,0 - 15,5 |
| Vanadium (V) | < 0,3 |
| Wolfram (W) | < 0,1 |
| Kupfer (Cu) | < 0,15 |
| Kobalt (Co) | < 0,5 |
| Titan (Ti) | < 0,05 |
| Aluminium (Al) | < 0,1 |
| Niob (Nb) | < 0,025 |
| Bor (B) | < 0,005 |
| Stickstoff (N) | 0,52 - 0,80 |

3. Superaustenitischer Werkstoff nach Anspruch 1 oder 2,
**dadurch gekennzeichnet, dass** die Legierung aus folgenden Elementen sowie unvermeidbaren Verunreinigungen besteht, alle Angaben in Gew.-%:
Elemente
| | |
|---|---|
| Kohlenstoff (C) | 0,01 - 0,1 |
| Silizium (Si) | < 0,5 |
| Mangan (Mn) | 5,0 - 6,0 |
| Phosphor (P) | < 0,05 |
| Schwefel (S) | < 0,005 |
| Eisen (Fe) | Rest |
| Chrom (Cr) | 26,0 - 28,0 |
| Molybdän (Mo) | 2,5 - 3,5 |
| Nickel (Ni) | 13,0 - 15,0 |
| Vanadium (V) | Unter Nachweisgrenze |
| Wolfram (W) | Unter Nachweisgrenze |
| Kupfer (Cu) | Unter Nachweisgrenze |
| Kobalt (Co) | Unter Nachweisgrenze |
| Titan (Ti) | Unter Nachweisgrenze |
| Aluminium (Al) | < 0,1 |
| Niob (Nb) | Unter Nachweisgrenze |
| Bor (B) | < 0,005 |
| Stickstoff (N) | 0,54 - 0,80 |

4. Superaustenitischer Werkstoff noch einem der vorhergehenden Ansprüche,
**dadurch gekennzeichnet,**
**dass** der Werkstoff durch sekundärmetallurgische Behandlung der Schmelze, Abgie-βen in Blöcke, direkt anschließend Warmumformen, gegebenenfalls Kaltumformen und gegebenenfalls mechanische Weiterverarbeitung erzielt wird.

5. Superaustenitischer Werkstoff nach einem der vorhergehenden Ansprüche,
**dadurch gekennzeichnet,**
**dass** die Dehngrenze R_{p0,2}>500 MPa bevorzugt > 750 MPa ist.

6. Superaustenitischer Werkstoff nach einem der vorhergehenden Ansprüche,
**dadurch gekennzeichnet,**
**dass** die Kerbschlagarbeit bei Raumtemperatur in Längsausrichtung Aᵥ > 300 J liegt.

7. Superaustenitischer Werkstoff nach einem der vorhergehenden Ansprüche,
**dadurch gekennzeichnet,**
**dass** das Material nach der Kaltverformung vollständig austenitisch also frei von Verformungsmartensit ist.

8. Superaustenitischer Werkstoff nach einem der vorhergehenden Ansprüche,
**dadurch gekennzeichnet,**
**dass** Schwefel als Verunreinigung nicht mehr als 0,005 Gew.-% ausmacht.

9. Superaustenitischer Werkstoff nach einem der vorhergehenden Ansprüche,
**dadurch gekennzeichnet,**
**dass** Phosphor als Verunreinigung mit nicht mehr als 0,05 Gew.-% vorhanden ist.

10. Superaustenitischer Werkstoff nach einem der vorhergehenden Ansprüche,
**dadurch gekennzeichnet,**
**dass** Mangan als oberen Grenzwert 6,0 % oder 6,5 % oder 7,0 % oder 7,5 % oder 7,9 %
und
als unteren Grenzwert 3,1 % oder 3,5 % oder 4,0 % oder 4,5 % oder 5,0 % aufweist.

11. Superaustenitischer Werkstoff nach einem der vorhergehenden Ansprüche,
**dadurch gekennzeichnet,**
**dass** Chrom als oberen Grenzwert 28 % oder 29 % oder 29,8 %
und
als unteren Grenzwert 24,0% oder 25 % oder 26 % aufweist.

12. Superaustenitischer Werkstoff nach einem der vorhergehenden Ansprüche,
**dadurch gekennzeichnet,**
**dass** Molybdän als oberen Grenzwert 3,5 % oder 3,6 % oder 3,7 % oder 3,8 % oder 3,9 % oder 3,95 %
und
als unteren Grenzwert 2,05 % oder 2,1 % oder 2,2 % oder 2,3 % oder 2,4 % oder 2,5 % aufweist.

13. Superaustenitischer Werkstoff nach einem der vorhergehenden Ansprüche,
**dadurch gekennzeichnet,**
**dass** Nickel als oberen Grenzwert 15 % oder 15,5 % oder 15,8 %
und
als unteren Grenzwert 12,0% oder 13 % aufweist.

14. Superaustenitischer Werkstoff nach einem der vorhergehenden Ansprüche,
**dadurch gekennzeichnet,**
**dass** Stickstoff als oberen Grenzwert 0,80 % oder 0,85 % oder 0,88 %
und
als unteren Grenzwert 0,51 % oder 0,52 % oder 0,55 % aufweist.

15. Superaustenitischer Werkstoff nach einem der vorhergehenden Ansprüche,
**dadurch gekennzeichnet,**
**dass** Kobalt bei < 5 % oder < 1 % oder < 0,5 % oder < 0,4 % oder < 0,3 % oder < 0,2 % oder < 0,1 % oder unter der Nachweisgrenze liegt.

16. Superaustenitischer Werkstoff nach einem der vorhergehenden Ansprüche,
**dadurch gekennzeichnet,**
**dass** Kupfer bei < 0,3 % oder < 0,1% oder unter der Nachweisgrenze liegt.

17. Superaustenitischer Werkstoff nach einem der vorhergehenden Ansprüche,
**dadurch gekennzeichnet,**
**dass** Wolfram bei < 0,5 % oder < 0,3 % oder < 0,2 % oder < 0,1 % oder unter der Nachweisgrenze liegt.

18. Verfahren zum Herstellen eines Superaustenitischen Werkstoffs nach einem der vorhergehenden Ansprüche,
**dadurch gekennzeichnet,**
**dass** die Legierung aus folgenden Elementen sowie unvermeidbaren Verunreinigungen besteht, alle Angaben in Gew.-%:
Elemente
| | |
|---|---|
| Kohlenstoff (C) | 0,01 - 0,25 |
| Silizium (Si) | < 0,5 |
| Mangan (Mn) | 3,0 - 8,0 |
| Phosphor (P) | < 0,05 |
| Schwefel (S) | < 0,005 |
| Eisen (Fe) | Rest |
| Chrom (Cr) | 24,0 - 30,0 |
| Molybdän (Mo) | 2,0 - 4,0 |
| Nickel (Ni) | 12,0 - 16,0 |
| Vanadium (V) | < 0,5 |
| Wolfram (W) | < 0,5 |
| Kupfer (Cu) | < 0,5 |
| Kobalt (Co) | < 5,0 |
| Titan (Ti) | < 0,1 |
| Aluminium (Al) | < 0,2 |
| Niob (Nb) | < 0,1 |
| Bor (B) | < 0,01 |
| Stickstoff (N) | 0,50 - 0,90 |
erschmolzen wird und anschließend sekundärmetallurgisch behandelt wird, anschließend die so erhaltene Legierung in Blöcke abgegossen und erstarren gelassen wird und direkt anschließend aufgeheizt und warmumgeformt wird, wobei die Produkte insbesondere einer weiteren Kaltumformung und anschließenden mechanischen Bearbeitung unterworfen werden.

19. Verfahren zum Herstellen eines Superaustenitischen Werkstoffs nach Anspruch 18,
**dadurch gekennzeichnet,**
**dass** die Legierung aus folgenden Elementen sowie unvermeidbaren Verunreinigungen besteht, alle Angaben in Gew.-%:
Elemente
| | |
|---|---|
| Kohlenstoff (C) | 0,01 - 0,20 |
| Silizium (Si) | <0,5 |
| Mangan (Mn) | 4,0 - 7,0 |
| Phosphor (P) | < 0,05 |
| Schwefel (S) | < 0,005 |
| Eisen (Fe) | Rest |
| Chrom (Cr) | 24,0 - 28,0 |
| Molybdän (Mo) | 2,5 - 3,5 |
| Nickel (Ni) | 12,0 - 15,5 |
| Vanadium (V) | < 0,3 |
| Wolfram (W) | < 0,1 |
| Kupfer (Cu) | < 0,1 |
| Kobalt (Co) | < 0,5 |
| Titan (Ti) | < 0,05 |
| Aluminium (Al) | < 0,1 |
| Niob (Nb) | < 0,025 |
| Bor (B) | < 0,005 |
| Stickstoff (N) | 0,52 - 0,80 |

20. Verfahren zum Herstellen eines Superaustenitischen Werkstoffs nach Anspruch 18 oder 19,
**dadurch gekennzeichnet,**
**dass** die Legierung aus folgenden Elementen sowie unvermeidbaren Verunreinigungen besteht, alle Angaben in Gew.-%:
Elemente
| | |
|---|---|
| Kohlenstoff (C) | 0,01 - 0,10 |
| Silizium (Si) | < 0,5 |
| Mangan (Mn) | 5,0 - 6,0 |
| Phosphor (P) | < 0,05 |
| Schwefel (S) | < 0,005 |
| Eisen (Fe) | Rest |
| Chrom (Cr) | 26,0 - 28,0 |
| Molybdän (Mo) | 2,5 - 3,5 |
| Nickel (Ni) | 13,0 - 15,0 |
| Vanadium (V) | Unter Nachweisgrenze |
| Wolfram (W) | Unter Nachweisgrenze |
| Kupfer (Cu) | < 0,1 |
| Kobalt (Co) | Unter Nachweisgrenze |
| Titan (Ti) | Unter Nachweisgrenze |
| Aluminium (Al) | < 0,1 |
| Niob (Nb) | Unter Nachweisgrenze |
| Bor (B) | < 0,005 |
| Stickstoff (N) | 0,54 - 0,80 |

21. Verfahren nach einem der Ansprüche 18 bis 20,
**dadurch gekennzeichnet,**
**dass** die Warmverformung in mehreren Teilschritten erfolgt.

22. Verfahren nach einem der Ansprüche 18 bis 21,
**dadurch gekennzeichnet,**
**dass** zwischen den Warmverformungsteilschritten das Produkt wieder aufgeheizt wird, und nach dem letzten Warmverformungsschritt ein Lösungsglühen bei Bedarf erfolgt.

23. Verfahren nach einem der Ansprüche 18 bis 22,
**dadurch gekennzeichnet,**
**dass** nach dem letzten Warmverformungsschritt sowie dem optionalen Lösungsglühen ein Kaltumformschritt zur Erreichung einer Zugfestigkeit Rm > 2000 MPa insbesondere Rm > 2500 MPa insbesondere des Produkts aus Rm * KV > 100000 MPa J erfolgt.

24. Verwendung eines Superaustenitischen Werkstoffs nach einem der Ansprüche 1 bis 17, insbesondere hergestellt mit einem Verfahren nach einem der Ansprüche 18 bis 23 für Bauteile und insbesondere Gehäuse von Messinstrumenten und/oder Uhren und/oder Schraubentragachsen und/oder Achsenantriebe und/oder Pumpen und/oder flexible Pipes und/oder Wirelines und/oder den chemischen Apparatebau und/oder Meerwasseraufbereitungsanlagen und/oder für den Schiffbau und/oder Schrauben und/oder Bolzen und/oder Completion tools.

## Claims

1. A superaustenitic material consisting of an alloy with the following alloy elements, all amounts in % by weight and with inevitable impurities:
Elements
| | |
|---|---|
| Carbon (C) | 0.01 -0.25 |
| Silicon (Si) | < 0.5 |
| Manganese (Mn) | 3.0-8.0 |
| Phosphorus (P) | < 0.05 |
| Sulphur (S) | < 0.005 |
| Iron (Fe) | remainder |
| Chromium (Cr) | 24.0 -30.0 |
| Molybdenum (Mo) | 2.0 - 4.0 |
| Nickel (Ni) | 12.0 - 16.0 |
| Vanadium (V) | < 0.5 |
| Tungsten (W) | < 0.5 |
| Copper (Cu) | < 0.5 |
| Cobalt (Co) | < 5.0 |
| Titanium (Ti) | < 0.1 |
| Aluminium (Al) | < 0.2 |
| Niobium (Nb) | < 0.1 |
| Boron (B) | < 0.01 |
| Nitrogen (N) | 0.50 - 0.90. |

2. The superaustenitic material according to claim 1, **characterised in that** the alloy consists of the following elements and inevitable impurities, all amounts in % by weight:
Elements
| | |
|---|---|
| Carbon (C) | 0.01 -0.20 |
| Silicon (Si) | < 0.5 |
| Manganese (Mn) | 4.0 - 7.0 |
| Phosphorus (P) | < 0.05 |
| Sulphur (S) | < 0.005 |
| Iron (Fe) | remainder |
| Chromium (Cr) | 24.0 -28.0 |
| Molybdenum (Mo) | 2.5 - 3.5 |
| Nickel (Ni) | 12.0 - 15.5 |
| Vanadium (V) | < 0.3 |
| Tungsten (W) | < 0.1 |
| Copper (Cu) | < 0.15 |
| Cobalt (Co) | < 0.5 |
| Titanium (Ti) | < 0.05 |
| Aluminium (Al) | < 0.1 |
| Niobium (Nb) | < 0.025 |
| Boron (B) | < 0.005 |
| Nitrogen (N) | 0.52 - 0.80 |

3. The superaustenitic material according to claim 1 or 2, **characterised in that** the alloy consists of the following elements and inevitable impurities, all amounts in % by weight:
Elements
| | |
|---|---|
| Carbon (C) | 0.01 - 0.1 |
| Silicon (Si) | < 0.5 |
| Manganese (Mn) | 5.0 - 6.0 |
| Phosphorus (P) | < 0.05 |
| Sulphur (S) | < 0.005 |
| Iron (Fe) | remainder |
| Chromium (Cr) | 26.0 - 28.0 |
| Molybdenum (Mo) | 2.5 - 3.5 |
| Nickel (Ni) | 13.0 - 15.0 |
| Vanadium (V) | below detection limit |
| Tungsten (W) | below detection limit |
| Copper (Cu) | below detection limit |
| Cobalt (Co) | below detection limit |
| Titanium (Ti) | below detection limit |
| Aluminium (Al) | < 0.1 |
| Niobium (Nb) | below detection limit |
| Boron (B) | < 0.005 |
| Nitrogen (N) | 0.54 - 0.80. |

4. The superaustenitic material according to any one of the preceding claims, **characterised in that** the material is obtained through secondary metallurgical treatment of the molten mass, pouring into blocks, directly followed by thermoforming, optionally cold forming and optionally mechanical processing.

5. The superaustenitic material according to any one of the preceding claims, **characterised in that** the yield strength R_{p0.2}>500 MPa preferably is > 750 MPa.

6. The superaustenitic material according to any one of the preceding claims, **characterised in that** the notch impact energy in the longitudinal extension is Aᵥ > 300 J at room temperature.

7. The superaustenitic material according to any one of the preceding claims, **characterised in that** the material is fully austenitic after cold forming, i.e. free from deformation martensite.

8. The superaustenitic material according to any one of the preceding claims, **characterised in that** sulphur as an impurity is not more than 0.005 % by weight.

9. The superaustenitic material according to any one of the preceding claims, **characterised in that** phosphorus as an impurity is not more than 0.05 % by weight.

10. The superaustenitic material according to any one of the preceding claims, **characterised in that** manganese has 6.0 % or 6.5 % or 7.0 % or 7.5 % or 7.9 % as an upper limit and 3.1 % or 3.5 % or 4.0 % or 4.5 % or 5.0 % as a lower limit.

11. The superaustenitic material according to any one of the preceding claims, **characterised in that** chromium has 28 % or 29 % or 29.8 % as an upper limit and 24.0 % or 25 % or 26 % as a lower limit.

12. The superaustenitic material according to any one of the preceding claims, **characterised in that** molybdenum has 3.5 % or 3.6 % or 3.7 % or 3.8 % or 3.9 % or 3.95 % as an upper limit, and 2.05 % or 2.1 % or 2.2 % or 2.3 % or 2.4 % or 2.5 % as a lower limit.

13. The superaustenitic material according to any one of the preceding claims, **characterised in that** nickel has 15 % or 15.5 % or 15.8 % as an upper limit and 12.0 % or 13 % as a lower limit.

14. The superaustenitic material according to any one of the preceding claims, **characterised in that** nitrogen has 0.80 % or 0.85 % or 0.88 % as an upper limit and 0.51 % or 0.52 % or 0.55 % as a lower limit.

15. The superaustenitic material according to any one of the preceding claims, **characterised in that** cobalt is < 5% or < 1% or < 0.5% or < 0.4% or < 0.3% or < 0.2% or < 0.1% or below the detection limit.

16. The superaustenitic material according to any one of the preceding claims, **characterised in that** copper is < 0.3% or < 0.1% or below the detection limit.

17. The superaustenitic material according to any one of the preceding claims, **characterised in that** tungsten is < 0.5% or < 0.3% or < 0.2% or < 0.1% or below the detection limit.

18. A method for producing a superaustenitic material according to any one of the preceding claims, **characterised in that** the alloy consists of the following elements and inevitable impurities, all amounts in % by weight:
Elements
| | |
|---|---|
| Carbon (C) | 0.01 -0.25 |
| Silicon (Si) | < 0.5 |
| Manganese (Mn) | 3.0-8.0 |
| Phosphorus (P) | < 0.05 |
| Sulphur (S) | < 0.005 |
| Iron (Fe) | remainder |
| Chromium (Cr) | 24.0 -30.0 |
| Molybdenum (Mo) | 2.0 - 4.0 |
| Nickel (Ni) | 12.0 -16.0 |
| Vanadium (V) | < 0.5 |
| Tungsten (W) | < 0.5 |
| Copper (Cu) | < 0.5 |
| Cobalt (Co) | < 5.0 |
| Titanium (Ti) | < 0.1 |
| Aluminium (Al) | < 0.2 |
| Niobium (Nb) | < 0.1 |
| Boron (B) | < 0.01 |
| Nitrogen (N) | 0.50-0.90 |
is melted and then receives secondary metallurgical treatment, subsequently the alloy thus obtained is poured into blocks and allowed to solidify and directly followed by heating and thermoforming, wherein the products are in particular subjected to further cold forming and subsequent mechanical processing.

19. The method for producing a superaustenitic material according to claim 18, **characterised in that** the alloy consists of the following elements and inevitable impurities, all amounts in % by weight:
Elements
| | |
|---|---|
| Carbon (C) | 0.01 -0.20 |
| Silicon (Si) | < 0.5 |
| Manganese (Mn) | 4.0 - 7.0 |
| Phosphorus (P) | < 0.05 |
| Sulphur (S) | < 0.005 |
| Iron (Fe) | remainder |
| Chromium (Cr) | 24.0 -28.0 |
| Molybdenum (Mo) | 2.5 - 3.5 |
| Nickel (Ni) | 12.0 - 15.5 |
| Vanadium (V) | < 0.3 |
| Tungsten (W) | < 0.1 |
| Copper (Cu) | < 0.1 |
| Cobalt (Co) | < 0.5 |
| Titanium (Ti) | < 0.05 |
| Aluminium (Al) | < 0.1 |
| Niobium (Nb) | < 0.025 |
| Boron (B) | < 0.005 |
| Nitrogen (N) | 0.52 - 0.80 |

20. The method for producing a superaustenitic material according to claim 18 or 19, **characterised in that** the alloy consists of the following elements and inevitable impurities, all amounts in % by weight:
Elements
| | |
|---|---|
| Carbon (C) | 0.01-0.10 |
| Silicon (Si) | < 0.5 |
| Manganese (Mn) | 5.0 - 6.0 |
| Phosphorus (P) | < 0.05 |
| Sulphur (S) | < 0.005 |
| Iron (Fe) | remainder |
| Chromium (Cr) | 26.0 - 28.0 |
| Molybdenum (Mo) | 2.5 - 3.5 |
| Nickel (Ni) | 13.0 - 15.0 |
| Vanadium (V) | below detection limit |
| Tungsten (W) | below detection limit |
| Copper (Cu) | < 0.1 |
| Cobalt (Co) | below detection limit |
| Titanium (Ti) | below detection limit |
| Aluminium (Al) | < 0.1 |
| Niobium (Nb) | below detection limit |
| Boron (B) | < 0.005 |
| Nitrogen (N) | 0.54 - 0.80. |

21. The method according to any one of claims 18 to 20, **characterised in that** the thermoforming is in several sub-steps.

22. The method according to any one of claims 18 to 21, **characterised in that** the product is reheated between the thermoforming sub-steps and there is solution annealing after the last thermoforming step if required.

23. The method according to any one of claims 18 to 22, **characterised in that** after the last thermoforming step and the optional solution annealing, there is cold forming for reaching a tensile strength Rm > 2000 MPa, in particular Rm > 2500 MPa, in particular of the product of Rm * KV > 100000 MPa J.

24. Use of a superaustenitic material according to any one of claims 1 to 17, in particular produced by a method according to any one of claims 18 to 23 for components and in particular housings of measuring instruments and/or clocks and/or screw support axes and/or axis drives and/or pumps and/or flexible tubes and/or wirelines and/or the chemical apparatus construction and/or sea water treatment plants and/or for ship building and/or screws and/or bolts and/or completion tools.

## Revendications

1. Matériau superausténitique constitué d'un alliage comprenant les éléments d'alliage suivants, toutes les proportions étant exprimées en % en poids ainsi que les impuretés inévitables :
Éléments
| | |
|---|---|
| Carbone (C) | 0,01 - 0,25 |
| Silicium (Si) | < 0,5 |
| Manganèse (Mn) | 3,0 - 8,0 |
| Phosphore (P) | < 0,05 |
| Soufre (S) | < 0,005 |
| Fer (Fe) | le reste étant |
| Chrome (Cr) | 24,0 - 30,0 |
| Molybdène (Mo) | 2,0 - 4,0 |
| Nickel (Ni) | 12,0 - 16,0 |
| Vanadium (V) | < 0,5 |
| Tungstène (W) | < 0,5 |
| Cuivre (Cu) | < 0,5 |
| Cobalt (Co) | < 5,0 |
| Titane (Ti) | < 0,1 |
| Aluminium (Al) | < 0,2 |
| Niobium (Nb) | < 0,1 |
| Bore (B) | < 0,01 |
| Azote (N) | 0,50 - 0,90. |

2. Matériau superausténitique selon la revendication 1, **caractérisé en ce que** l'alliage est constitué des éléments suivants ainsi que d'impuretés inévitables, toutes les proportions étant exprimées en % en poids :
Éléments
| | |
|---|---|
| Carbone (C) | 0,01 - 0,20 |
| Silicium (Si) | < 0,5 |
| Manganèse (Mn) | 4,0 - 7,0 |
| Phosphore (P) | < 0,05 |
| Soufre (S) | < 0,005 |
| Fer (Fe) | le reste étant |
| Chrome (Cr) | 24,0 - 28,0 |
| Molybdène (Mo) | 2,5 - 3,5 |
| Nickel (Ni) | 12,0 - 15,5 |
| Vanadium (V) | < 0,3 |
| Tungstène (W) | < 0,1 |
| Cuivre (Cu) | < 0,15 |
| Cobalt (Co) | < 0,5 |
| Titane (Ti) | < 0,05 |
| Aluminium (Al) | < 0,1 |
| Niobium (Nb) | < 0,025 |
| Bore (B) | < 0,005 |
| Azote (N) | 0,52 - 0,80 |

3. Matériau superausténitique selon la revendication 1 ou 2, **caractérisé en ce que** l'alliage est constitué des éléments suivants ainsi que d'impuretés inévitables, toutes les proportions étant exprimées en % en poids :
Éléments
| | |
|---|---|
| Carbone (C) | 0,01 - 0,1 |
| Silicium (Si) | < 0,5 |
| Manganèse (Mn) | 5,0 - 6,0 |
| Phosphore (P) | < 0,05 |
| Soufre (S) | < 0,005 |
| Fer (Fe) | le reste étant |
| Chrome (Cr) | 26,0 - 28,0 |
| Molybdène (Mo) | 2,5 - 3,5 |
| Nickel (Ni) | 13,0 - 15,0 |
| Vanadium (V) | Inférieur à la limite de détection |
| Tungstène (W) | Inférieur à la limite de détection |
| Cuivre (Cu) | Inférieur à la limite de détection |
| Cobalt (Co) | Inférieur à la limite de détection |
| Titane (Ti) | Inférieur à la limite de détection |
| Aluminium (Al) | < 0,1 |
| Niobium (Nb) | Inférieur à la limite de détection |
| Bore (B) | < 0,005 |
| Azote (N) | 0,54 - 0,80. |

4. Matériau superausténitique selon l'une des revendications précédentes,
**caractérisé en ce que**
le matériau est obtenu par traitement métallurgique secondaire de la masse fondue, coulée en lingots, directement suivie d'un formage à chaud, éventuellement d'un formage à froid et éventuellement d'un traitement mécanique ultérieur.

5. Matériau superausténitique selon l'une des revendications précédentes,
**caractérisé en ce que**
la limite d'élasticité R_{p0,2}>500 Mpa est de préférence > 750 MPa.

6. Matériau superausténitique selon l'une des revendications précédentes,
**caractérisé en ce que**
la résilience à température ambiante en orientation longitudinale est de Aᵥ > 300 J.

7. Matériau superausténitique selon l'une des revendications précédentes,
**caractérisé en ce que**
le matériau est entièrement austénitique après le formage à froid, c'est-à-dire qu'il est exempt de martensite de déformation.

8. Matériau superausténitique selon l'une des revendications précédentes,
**caractérisé en ce que**
le soufre en tant qu'impureté ne dépasse pas 0,005 % en poids.

9. Matériau superausténitique selon l'une des revendications précédentes,
**caractérisé en ce que**
**en ce que** le phosphore est présent en tant qu'impureté à raison de 0,05 % en poids au maximum.

10. Matériau superausténitique selon l'une des revendications précédentes,
**caractérisé en ce que**
le manganèse présente comme valeur limite supérieure 6,0 % ou 6,5 % ou 7,0 % ou 7,5 % ou 7,9 %, et
comme valeur limite inférieure 3,1 % ou 3,5 % ou 4,0 % ou 4,5 % ou 5,0 %.

11. Matériau superausténitique selon l'une des revendications précédentes, **caractérisé en ce que** le chrome présente comme valeur limite supérieure 28 % ou 29 % ou 29,8 % et comme valeur limite inférieure 24,0 % ou 25 % ou 26 %.

12. Matériau superausténitique selon l'une des revendications précédentes, **caractérisé en ce que** le molybdène présente comme valeur limite supérieure 3,5 % ou 3,6 % ou 3,7 % ou 3,8 % ou 3,9 % ou 3,95 % et
comme valeur limite inférieure 2,05 % ou 2,1 % ou 2,2 % ou 2,3 % ou 2,4 % ou 2,5 %.

13. Matériau superausténitique selon l'une des revendications précédentes, **caractérisé en ce que** le nickel présente comme valeur limite supérieure 15 % ou 15,5 % ou 15,8 % et comme valeur limite inférieure 12,0 % ou 13 %.

14. Matériau superausténitique selon l'une des revendications précédentes, **caractérisé en ce que** l'azote présente comme valeur limite supérieure 0,80 % ou 0,85 % ou 0,88 % et comme valeur limite inférieure 00,51 % ou 0,52 % ou 0,55 %.

15. Matériau superausténitique selon l'une des revendications précédentes, **caractérisé en ce que** le cobalt est à < 5 % ou < 1 % ou < 0,5 % ou < 0,4 % ou < 0,3 % ou < 0,2 % ou < 0,1 % ou inférieur à la limite de détection.

16. Matériau superausténitique selon l'une des revendications précédentes, **caractérisé en ce que** le cuivre est à < 0,3 % ou < 0,1 % ou inférieur à la limite de détection.

17. Matériau superausténitique selon l'une des revendications précédentes, **caractérisé en ce que** le tungstène est à < 0,5 % ou < 0,3 % ou < 0,2 % ou < 0,1 % ou inférieur à la limite de détection.

18. Procédé de fabrication d'un matériau superausténitique selon l'une des revendications précédentes, **caractérisé en ce que** l'alliage est constitué des éléments suivants ainsi que d'impuretés inévitables, toutes les proportions étant exprimées en % en poids :
Éléments
| | |
|---|---|
| Carbone (C) | 0,01 - 0,25 |
| Silicium (Si) | < 0,5 |
| Manganèse (Mn) | 3,0 - 8,0 |
| Phosphore (P) | < 0,05 |
| Soufre (S) | < 0,005 |
| Fer (Fe) | le reste étant |
| Chrome (Cr) | 24,0 - 30,0 |
| Molybdène (Mo) | 2,0 - 4,0 |
| Nickel (Ni) | 12,0 -16,0 |
| Vanadium (V) | < 0,5 |
| Tungstène (W) | < 0,5 |
| Cuivre (Cu) | < 0,5 |
| Cobalt (Co) | < 5,0 |
| Titane (Ti) | <0,1 |
| Aluminium (Al) | < 0,2 |
| Niobium (Nb) | < 0,1 |
| Bore (B) | < 0,01 |
| Azote (N) | 0,50 - 0,90 |
est fondu puis soumis à un traitement métallurgique secondaire, l'alliage ainsi obtenu est ensuite coulé en lingots et laissé se solidifier, puis directement chauffé et déformé à chaud, les produits étant notamment soumis à une nouvelle déformation à froid suivie d'un usinage mécanique.

19. Procédé de fabrication d'un matériau superausténitique selon la revendication 18, **caractérisé en ce que** l'alliage est constitué des éléments suivants ainsi que d'impuretés inévitables, toutes les proportions étant exprimées en % en poids :
Éléments
| | |
|---|---|
| Carbone (C) | 0,01 - 0,20 |
| Silicium (Si) | <0,5 |
| Manganèse (Mn) | 4,0 - 7,0 |
| Phosphore(P) | < 0,05 |
| Soufre (S) | < 0,005 |
| Fer (Fe) | le reste étant |
| Chrome (Cr) | 24,0 - 28,0 |
| Molybdène (Mo) | 2,5 - 3,5 |
| Nickel (Ni) | 12,0 - 15,5 |
| Vanadium (V) | < 0,3 |
| Tungstène (W) | < 0,1 |
| Cuivre (Cu) | < 0,1 |
| Cobalt (Co) | < 0,5 |
| Titane (Ti) | < 0,05 |
| Aluminium (Al) | < 0,1 |
| Niobium (Nb) | < 0,025 |
| Bore (B) | < 0,005 |
| Azote (N) | 0,52 - 0,80 |

20. Procédé de fabrication d'un matériau superausténitique selon la revendication 18 ou 19, **caractérisé en ce que** l'alliage est constitué des éléments suivants ainsi que d'impuretés inévitables, toutes les proportions étant exprimées en % en poids :
Éléments
| | |
|---|---|
| Carbone (C) | 0,01 - 0,10 |
| Silicium (Si) | < 0,5 |
| Manganèse (Mn) | 5,0 - 6,0 |
| Phosphore (P) | < 0,05 |
| Soufre (S) | < 0,005 |
| Fer (Fe) | le reste étant |
| Chrome (Cr) | 26,0 - 28,0 |
| Molybdène (Mo) | 2,5 - 3,5 |
| Nickel (Ni) | 13,0 - 15,0 |
| Vanadium (V) | Inférieur à la limite de détection |
| Tungstène (W) | Inférieur à la limite de détection |
| Cuivre (Cu) | < 0,1 |
| Cobalt (Co) | Inférieur à la limite de détection |
| Titane (Ti) | Inférieur à la limite de détection |
| Aluminium (Al) | < 0,1 |
| Niobium (Nb) | Inférieur à la limite de détection |
| Bore (B) | < 0,005 |
| Azote (N) | 0,54 - 0,80. |

21. Procédé selon l'une des revendications 18 à 20, **caractérisé en ce que** le formage à chaud s'effectue en plusieurs étapes partielles.

22. Procédé selon l'une quelconque des revendications 18 à 21, **caractérisé en ce qu'**entre les étapes partielles de déformation à chaud, le produit est à nouveau chauffé, et après la dernière étape de déformation à chaud, un recuit de mise en solution est effectué si nécessaire.

23. Procédé selon l'une des revendications 18 à 22, **caractérisé en ce qu'**après la dernière étape de déformation à chaud ainsi que le recuit de mise en solution optionnel, une étape de déformation à froid est effectuée pour obtenir une résistance à la traction Rm > 2000 MPa en particulier Rm > 2500 MPa notamment du produit de Rm * KV > 100000 MPa J.

24. Utilisation d'un matériau superausténitique selon l'une des revendications 1 à 17, en particulier fabriqué par un procédé selon l'une des revendications 18 à 23 pour des composants et en particulier des boîtiers d'instruments de mesure et/ou de montres et/ou d'axes porteurs de vis et/ou d'entraînements d'axes et/ou de pompes et/ou de tuyaux flexibles et/ou de câbles mécaniques et/ou pour la construction d'appareils chimiques et/ou d'installations de traitement de l'eau de mer et/ou pour la construction navale et/ou des vis et/ou des boulons et/ou des outils de complétion.
